# EUROPÄISCHE PATENTSCHRIFT

(11) **EP 3 469 108 B1**
(45) Veröffentlichungstag und Bekanntmachung des Hinweises auf die Patenterteilung: **31.07.2024**
(21) Anmeldenummer: 17730110.8
(22) Anmeldetag: 08.06.2017
(51) Int. Cl.: C21D 7/02, C22C 38/02

(54) **VERFAHREN ZUR HERSTELLUNG EINES KALTGEWALZTEN STAHLBANDES MIT TRIP-EIGENSCHFTEN AUS EINEM HOCHFESTEN, MANGANHALTIGEN STAHL**
METHOD FOR PRODUCING A COLD-ROLLED STEEL STRIP HAVING TRIP-CHARACTERISTICS MADE OF A HIGH-STRENGTH MANGAN-CONTAINING STEEL
PROCÉDÉ DE FABRICATION D'UNE BANDE D'ACIER LAMINÉE À FROID PRÉSENTANT DES PROPRIÉTÉS TRIP À PARTIR D'UN ACIER À RÉSISTANCE ÉLEVÉE CONTENANT DU MANGANÈSE

(30) Priorität: 09.06.2016 DE 102016110661
(43) Veröffentlichungstag der Anmeldung: 17.04.2019
(73) Patentinhaber: Salzgitter Flachstahl GmbH, 38239 Salzgitter (DE)
(72) Erfinder: PALZER, Peter, 38704 Liebenburg (DE); EVERTZ, Thomas, Dr., 31228 Peine (DE); SCHUBERT, Martin, 38855 Wernigerode (DE)
(74) Vertreter: Moser Götze & Partner Patentanwälte mbB
(86) Internationale Anmeldenummer: PCT/EP2017/063958
(87) Internationale Veröffentlichungsnummer: WO 2017/211952

(56) Entgegenhaltungen:
- WO-A1-2013/124283
- WO-A1-2014/180456
- WO-A1-2015/195062
- CN-A- 102 912 219
- DE-A1- 102004 061 284
- DE-A1- 102015 112 886
- SPIEKERMANN P: "LEGIERUNGEN - EIN BESONDERES PATENTRECHTLICHES PROBLEM? - LEGIERUNGSPRUEFUNG IM EUROPAEISCHEN PATENTAMT -", MITTEILUNGEN DER DEUTSCHEN PATENTANWAELTE, HEYMANN, KOLN, DE, 1 January 1993 (1993-01-01), pages 178 - 190, XP000961882, ISSN: 0026-6884

## Beschreibung

Die Erfindung betrifft ein Verfahren zur Herstellung eines kaltgewalzten Stahlbandes aus einem hochfesten, manganhaltigen Stahl. Unter Stahlband werden nachfolgend insbesondere Stahlbänder aber auch Stahlbleche verstanden. Typische Zugfestigkeiten Rm liegen bei diesen Stählen bei etwa 800 MPa bis 2000 MPa. Die Bruchdehnungen A80 weisen Werte von etwa 3 % bis 40 % auf.

Aus der europäischen Patentanmeldung EP 2 383 353 A2 ist ein höherfester manganhaltiger Stahl, ein Stahlband aus diesem Stahl und ein Verfahren zur Herstellung dieses Stahlbandes bekannt. Der Stahl besteht aus den Elementen (Gehalte in Gewichts-% und bezogen auf die Stahlschmelze): C: bis 0,5; Mn: 4 bis 12,0; Si: bis zu 1,0; AI: bis zu 3,0; Cr: 0,1 bis 4,0; Cu: bis zu 4,0; Ni: bis zu 2,0; N: bis zu 0,05; P: bis zu 0,05; S: bis zu 0,01 sowie Rest Eisen und unvermeidbaren Verunreinigungen. Optional sind ein oder mehrere Elemente aus der Gruppe "V, Nb, Ti" vorgesehen, wobei die Summe der Gehalte dieser Elemente höchstens gleich 0,5 ist. Der Stahl soll sich dadurch auszeichnen, dass dieser kostengünstiger herzustellen ist als hochmanganhaltige Stähle und gleichzeitig hohe Bruchdehnungswerte und damit verbunden eine deutlich verbesserte Umformbarkeit besitzt.

Ein Verfahren zur Herstellung eines Stahlbandes aus dem vorbeschriebenen höherfesten manganhaltigen Stahl, umfasst die folgenden Arbeitsschritte:
- Erschmelzen der vorbeschriebenen Stahlschmelze,
- Erzeugen eines Ausgangsprodukts für ein anschließendes Warmwalzen, indem die Stahlschmelze zu einem Strang, von dem mindestens eine Bramme oder Dünnbramme als Ausgangsprodukt für das Warmwalzen abgeteilt wird oder zu einem gegossenen Band vergossen wird, das als Ausgangsprodukt dem Warmwalzen zugeführt wird,
- Wärmebehandeln des Ausgangsprodukts, um das Ausgangsprodukt auf eine Warmwalzstarttemperatur von 1150 bis 1000°C zu bringen,
- Warmwalzen des Ausgangsprodukts zu einem Warmband mit einer Dicke von höchstens 2,5 mm, wobei das Warmwalzen bei einer 1050 bis 800°C betragenden Warmwalzendtemperatur beendet wird,
- Haspeln des Warmbandes zu einem Coil bei einer Haspeltemperatur von ≤ 700°C, optionales Glühen des Warmbandes und anschließendes Kaltwalzen auf eine Dicke von höchstens 60 % der Dicke des Warmbandes.

Dieser Stahl kann je nach Legierungslage einen metastabilen Austenit aufweisen mit der Fähigkeit zur spannungsinduzierten Martensitbildung (TRIP-Effekt).

Auch wird in der internationalen Patentanmeldung WO 2005/061152 A1 ein Verfahren zum Erzeugen von Warmbändern aus einem umformbaren, gut kalt tiefziehbaren Leichtbaustahl mit einem Mn-Gehalt von 9 bis 30 Gew.-%. beschrieben. Das Warmband weist neben einer hohen Zugfestigkeit TRIP-Eigenschaften auf. Aus der deutschen Offenlegungsschrift DE 197 27 759 A1 ist ein gut tiefziehfähiger, ultrahochfester austenitischer Leichtbaustahl mit einer Zugfestigkeit bis 1100 MPa bekannt, der ebenfalls TRIP- und TWIP-Eigenschaften aufweist. Die deutsche Offenlegungsschrift DE 10 2012 111 959 A1 beschreibt einen hochmanganhaltigen Stahlwerkstoff mit TRIP- und TWIP-Eigenschaften, welcher durch Kaltumformung unterhalb der Raumtemperatur, vorzugsweise im Bereich vom +25°C bis -200°C, eine Steigerung der Härte und Umformbarkeit erfährt. In der deutschen Offenlegungsschrift DE 10 2009 030 324 A1 wird ein Hochmanganstahl mit geringer Neigung zur Wasserstoffversprödung sowie mit hohen Zugfestigkeiten bei gleichzeitig hohen Werten der Bruchdehnung beschrieben. Die Patentanmeldung US 2012/0059196 A1 offenbart ein Verfahren zur Herstellung von Warmband mit einer horizontalen Bandgießanlage. Das Warmband besteht aus den Hauptbestandteilen Fe, Mn, Si und Al, weist TRIP- und/oder TWIP-Eigenschaften auf und ist geeignet zum Tiefziehen. Auch das Patent US 6 358 338 B1 betrifft ein Verfahren zur Herstellung eines Stahlbandes aus hochmanganhaltigem Stahl. Zur Erhöhung der Zugfestigkeit und Dehnbarkeit wird das Stahlband nach einem Kaltwalzen einer Rekristallisationsglühung unterworfen. In der Patentanmeldung US 2009/0074605 A1 wird ein hochmanganhaltiges Stahlband mit exzellentem Crash-Verhalten und mit hohen Zugfestigkeits- und Dehnungswerten erzeugt, indem das Stahlband nach dem Warmwalzen kaltgewalzt und anschließend bei 600°C geglüht wird.

Ferner sind in der deutschen Offenlegungsschrift DE 10 2012 013 113 A1 TRIP-Stähle beschrieben, die ein überwiegend ferritisches Grundgefüge mit eingelagertem Restaustenit aufweisen. Wegen seiner starken Kaltverfestigung erreicht der TRIP-Stahl hohe Werte der Gleichmaßdehnung und Zugfestigkeit.

Nachteilig bei diesen manganhaltigen Stählen mit TRIP-Effekt ist, dass bei der Herstellung eines kaltgewalzten Stahlbandes der erreichbare Umformgrad wegen der starken Kaltverfestigung des Werkstoffs beim Kaltwalzen und der damit verbundenen hohen Belastung der Walzgerüste begrenzt ist. Um hohe Kaltumformgrade zu erreichen, sind daher oftmals mehrere Kaltwalzschritte mit entsprechend geringen Umformgraden erforderlich, wobei vor einem erneuten Kaltwalzschritt jeweils eine Rekristallisationsglühung vorgenommen werden muss, um den Werkstoff wieder zu entfestigen und damit kaltwalzbar zu machen. Diese Verfahrensweise mit mehreren Kaltwalzschritten mit zwischengeschalteten rekristallisierenden Glühungen ist sehr zeit- und kostenaufwändig und mit zusätzlichen CO2-Emissionen verbunden.

Die WO 2014/180456 A1 betrifft Bleche oder Rohre aus einem manganhaltigen Leichtbaustahl mit im Ausgangszustand metastabilen austenitischen Gefüge mit temperaturabhängig eingestellten TRIP-/TWIP-Eigenschaften. Demnach führt eine Umformung der entsprechenden Bleche oder Rohre in einem Temperaturbereich von 40 bis 160 °C zu einer Vermeidung der TRIP-/TWIP-Effekte und in einem Temperaturbereich von -65 bis 0 °C zu einer Verstärkung der TRIP-/TWIP-Effekte.

Aus der CN 102 912 219 A ist ein hochfester Mangan-Stahl mit TRIP-Eigenschaften und einem Gefüge mit einem Martensitanteil von 30 bis 90 % und einem Austenitanteil von 5 bis 30 % bekannt. Eine Weiterverarbeitung findet durch Warmwalzen bei Temperaturen von mindestes 850 bis 1100 °C statt.

Die DE 10 2004 061284 A1zeigt Wärmbänder aus einem umformbaren, insbesondere gut kalt tiefziehfähigen, Leichtbaustahl, bestehend aus den Hauptelementen Si, Al und Mn, der eine hohe Zugfestigkeit und TRIP- und/oder TWIP-Eigenschaften aufweist.

In der WO 2013/124283 A1sind hochfeste Gussrohteile beschrieben, die aus austenitischen Stahlguss mit in Masse-% folgenden Gehalten in Masse-% hergestellt sind: C: 0,4 bis 1,2; Mn: 12 bis 25; P: 0,01 bis 1,5; Si: <= 3; AI: <= 3 und Rest Fe sowie erschmelzungsbedingte Stahlbegleitelemente. Eine Endfertigung der Gussrohteile erfolgt durch eine Kaltumformung bei mehr als 10 % im Temperaturbereich unterhalb von 200 °C.

Ferner ist aus der WO 2015/195062 A1 ein Verfahren zur Herstellung eines Kaltbandes aus einem ultrahochfesten Stahl mit folgender chemischer Zusammensetzung in Masse-% bekannt: C: 0,01 bis 0,8; Mn: 10 bis 22; B: 0,001 bis 0,02; Wo: 0,001 bis 0,4; Co: 0,001 bis 0,4; Ta: 0,001 bis 0,3 und Rest Fe. Ein hieraus erzeugtes Warmband wird bei Raumtemperatur kaltgewalzt und anschließend geglüht.

Die nachveröffentlichte DE 10 2015 112 886 A1 betrifft einen hochfesten aluminiumhaltigen Manganstahl mit folgender chemischer Zusammensetzung (in Gewichts-%): C: 0,01 bis < 0,3; ; Mn: 4 bis < 10; AI: > 1 bis 4; Si: 0,01 bis 1; Cr: 0,1 bis 4; Mo; 0,02 bis 1; P: < 0,1; S: < 0,1; N: < 0,3; Rest Eisen einschließlich unvermeidbarer stahlbegleitender Elemente, mit optionaler Zulegierung von einem oder mehreren der folgenden Elemente (in Gewichts-%): V: 0,01 bis 1; Nb: 0,01 bis 1; Ti: 0,01 bis 1; Sn: 0 bis 0,5; Cu: 0,005 bis 3; W: 0,03 bis 3; Co: 0,05 bis 3; Zr: 0,03 bis 0,5 und Ca: 0,0005 bis 0,1, der eine gute Kombination von Festigkeits-, Dehnungs- und Umformeigenschaften aufweist. Im Zuge einer Herstellung eines Stahlflachprodukts aus diesem Stahl erfolgt unter anderem ein Warmwalzen bei Temperaturen im Bereich von 800 bis 1200 °C und ein Kaltwalzen.

Hiervon ausgehend liegt der vorliegenden Erfindung die Aufgabe zu Grunde, ein Verfahren zur Herstellung eines kaltgewalzten Stahlbandes aus einem hochfesten manganhaltigen Stahl mit TRIP-Eigenschaften anzugeben, mit dem das Kaltwalzen auf eine geforderte Enddicke wirtschaftlicher und ökologischer gestaltet werden kann. Zudem soll eine Erzeugungsroute von der Erschmelzung des Stahls bis zum auf die geforderte Enddicke kaltgewalzten Stahlband angegeben werden.

Diese Aufgabe wird durch ein Verfahren zur Herstellung eines Stahlbandes mit den Merkmalen des Anspruchs 1 gelöst. Vorteilhafte Ausgestaltungen der Erfindung sind in den jeweiligen Unteransprüchen angegeben.

Das erfindungsgemäße Verfahren zur Herstellung eines kaltgewalzten Stahlbandes aus einem hochfesten manganhaltigen Stahl mit TRIP-Eigenschaften enthaltend (in Gewichts-%):
C: 0,05 bis 0,42
Mn: mehr als 5,0 bis <10
sowie eines oder mehrere der folgenden Elemente (in Gewichts-%)
Al: 0,1 bis 5, insbesondere > 0,5 bis 3
Si: 0,05 bis 3, insbesondere > 0,1 bis 1,5
Cr: 0,1 bis 4, insbesondere > 0,5 bis 2,5

Rest Eisen einschließlich unvermeidbarer stahlbegleitender Elemente, mit optionaler Zulegierung von einem oder mehreren der folgenden Elemente (Gehalte in Gewichts-% und bezogen auf die Stahlschmelze):
Nb: bis 1,5
V: bis 1,5
Ti: bis 1,5
Mo: bis 3
Cu: bis 3
Sn: bis 0,5
W: bis 5
Co: bis 8
Zr: bis 0,5
Ta: bis 0,5
Te: bis 0,5
B: bis 0,15
P: max. 0,1, insbesondere < 0,04
S: max. 0,1, insbesondere < 0,02
N: max. 0,1, insbesondere < 0,05
Ca: bis 0,1
ist dadurch gekennzeichnet, dass unter Vermeidung des Kaltwalzens bei Raumtemperatur das Walzen auf eine geforderte Enddicke bei einer Temperatur von 70°C bis 250°C erfolgt.

Im Zusammenhang mit der vorliegenden Erfindung werden hochfeste Stähle als Stähle mit einer Zugfestigkeit von 800 MPa bis 2000 MPa verstanden.

Ursächlich für die starke Kaltverfestigung dieser hochfesten manganhaltigen Stähle mit einem TRIP-Effekt, ist der im Gefüge neben Martensit und/oder Ferrit und/oder Bainit und/oder Perlit enthaltene Anteil an Restaustenit. Dieser Restaustenit kann sich bei entsprechenden Umgebungstemperaturen in Martensit umwandeln (TRIP-Effekt, sowohl ε als auch α'-Martensit), wobei bei Raumtemperatur bis etwa 50°C immer ein wesentlicher Anteil an Martensitbildung durch den TRIP-Effekt stattfindet. Dies führt zu einer Verfestigung des Werkstoffs und damit verbunden zur starken Erhöhung der Walzkräfte beim Kaltwalzen bereits während des ersten Stichs und geht mit einer Verringerung des maximalen Umformgrads einher. Das kaltgewalzte Band weist anschließend eine hohe Festigkeit und ein geringes Restumformvermögen auf. Zusätzlich können durch das Einwirken mechanischer Spannungen Verformungszwillinge (TWIP-Effekt) entstehen.

Erfindungsgemäß wird nun durch die Anhebung der Umformtemperatur vor dem ersten Stich auf 70°C bis 250°C der TRIP-Umwandlungsmechanismus von Austenit in Martensit ganz oder teilweise unterdrückt, so dass wesentlich höhere Umformgrade beim Walzen in nur einem Walzstich möglich sind.

Der Begriff "Kaltwalzen" wird üblicher Weise häufig auf ein Kaltwalzen bei Raumtemperatur bezogen. Im Zusammenhang mit der vorliegenden Erfindung wird der Begriff "Kaltwalzen" auch für ein Kaltwalzen bei erhöhter Temperatur verwendet. Diese erhöhte Temperatur liegt im Unterschied zum Warmwalzen beim Kaltwalzen gemäß der Erfindung deutlich unter der mit einer Gefügeumwandlung verbundenen AC1-Umwandlungstemperatur. Auch findet das erfindungsgemäße Kaltwalzen bevorzugt unterhalb einer homologen Temperatur statt, bei gerade der noch keine Kriechvorgänge im Stahlblech auftreten.

In der im Anhang dargestellten einzigen Figur 1, ist der Einfluss der Umformtemperatur beim Walzen auf das Verfestigungsverhalten des Werkstoffs anhand der Kennwerte von Zugversuchen dargestellt. Im Vergleich zur Umformung bei Raumtemperatur von 20°C werden bei Umformtemperaturen von 100°C oder 200°C deutlich größere Dehnungswerte bei einem deutlich geringeren Anstieg der Zugfestigkeit erreicht.

Vorzugsweise ist vorgesehen, dass ein Warmband beziehungsweise ein Vorband auf eine Temperatur von 70°C bis 250°C erwärmt oder ein Warmband beziehungsweise ein Vorband eine Temperatur von 70°C bis 250°C bereits aufweist und anschließend auf die geforderte Enddicke bei einer Temperatur vor dem ersten Stich von 70°C bis 250°C kaltgewalzt wird. Unter eine Temperatur aufweisend wird verstanden, dass die Temperatur bereits aus einem vorherigen Prozessschritt stammt oder auf dieser Temperatur gehalten wird. Der vorherige Prozessschritt kann ein Wiedererwärmen, ein kontinuierliches oder diskontinuierliches Verarbeiten unter Ausnutzung der vorhandenen Wärme im Warmband beziehungsweise Vorband, insbesondere ein Warmwalzprozess, oder ein Halten der Temperatur in einem Ofen bedeuten.

Durch eine Erwärmung des Warmbandes vor dem Kaltwalzen auf die Temperatur von 70°C bis 250°C, wird die Umwandlung von Austenit in Martensit durch Erhöhung der Stapelfehlerenergie bereits im ersten Walzstich wesentlich verringert oder vermieden, so dass das Band während des Kaltwalzprozesses weniger stark verfestigt und mehr Verformungszwillinge (TWIP-Effekt) im Austenit gebildet werden. Daraus resultieren sowohl geringere Walzkräfte als auch ein wesentlich verbessertes Umformvermögen des Bandes während des Walzprozesses. Um die zusätzliche Erwärmung des Bandes auf Grund der Umformarbeit während der Kaltumformung zu kompensieren und die Bandtemperatur im für den TWIP-Effekt optimalen Bereich zu halten, kann optional zwischen den einzelnen Walzstichen eine Kühlung des Bandes, beispielsweise durch Druckluft oder andere flüssige oder gasförmige Medien, erfolgen.

Das Stahlband weist des Weiteren nach dem Walzen ein beträchtliches Restumformvermögen auf, da die gebildeten Verformungszwillinge im Austenit sowie eventuell vorhandener Restaustenit durch den TRIP-Effekt bei Raumtemperatur ganz oder teilweise in Martensit umwandeln können, was mit einer Steigerung der maximalen Dehnung und somit einer Verbesserung des Umformvermögens für die Bauteilfertigung aus dem Flachprodukt auch ohne eine zusätzliche, dem Kaltwalzprozess angeschlossene Glühung verbunden ist.

Zusätzlich bewirkt die Bildung von Verformungszwillingen ein verbessertes Verhalten bei nachfolgenden Umformungen gegenüber wasserstoffinduzierter verzögerter Rissbildung und Wasserstoffversprödung im Vergleich zum Kaltwalzen ohne vorherige Erwärmung mit optional angeschlossenem Glühprozess.

Der für das erfindungsgemäße Verfahren eingesetzte Stahl weist ein mehrphasiges Gefüge, bestehend aus Ferrit und/oder Martensit und/oder Bainit und/oder Perlit sowie Restaustenit/Austenit auf. Der Anteil an Restaustenit/Austenit kann 5 % bis 80 % betragen. Der Restaustenit/Austenit kann bei Anliegen mechanischer Spannungen durch den TRIP-Effekt teilweise oder vollständig in Martensit umwandeln.

Die der Erfindung zugrunde liegende Legierung weist bei entsprechender mechanischer Beanspruchung einen TRIP- und/oder TWIP-Effekt auf. Wegen der durch den TRIP- und/oder TWIP-Effekt und durch die Erhöhung der Versetzungsdichte induzierten starken Verfestigung (analog einer Kaltverfestigung) bei Raumtemperatur, erreicht der Stahl sehr hohe Werte an Bruchdehnung, insbesondere an Gleichmaßdehnung, und Zugfestigkeit. Vorteilhaft wird diese Eigenschaft durch den vorhandenen Restaustenit erst bei Mangangehalten von über 3 Gewichts-% erreicht.

Die Verwendung des Begriffs "bis" in den Definitionen der Gehaltsbereiche, wie beispielsweise 0,01 Gewichts-% bis 1 Gewichts-%, bedeutet, dass die Eckwerte, im Beispiel 0,01 und 1, mit eingeschlossen sind.

Der erfindungsgemäße Stahl eignet sich insbesondere zur Erzeugung von hochfestem Stahlband, welches mit einem metallischen oder nichtmetallischen Überzug, zum Beispiel auf Basis von Zink, versehen werden kann. Eine Anwendung unter anderem im Fahrzeugbau, Schiffsbau, Anlagenbau, Infrastrukturbau, in der Luft- und Raumfahrt und der Hausgerätetechnik ist denkbar. Aufgrund eines hohen Austenitanteils eignet sich der erfindungsgemäß hergestellte Stahl für Tieftemperaturbeanspruchungen.

In vorteilhafter Weise weist der Stahl eine Zugfestigkeit Rm von > 800 bis 2000 MPa auf und eine Bruchdehnung A80 von 3 bis 40 %, vorzugsweise von > 8 bis 40 %.

Besonders gleichmäßige und homogene Werkstoffeigenschaften können erfindungsgemäß erreicht werden, wenn der Stahl folgende
Legierungszusammensetzung in Gewichts-% aufweist:
C: 0,05 bis 0,42
Mn: > 5 bis < 10
sowie eines oder mehrere der folgenden Elemente (in Gewichts-%)
Al: 0,1 bis 5, insbesondere > 0,5 bis 3
Si: 0,05 bis 3, insbesondere > 0,1 bis 1,5
Cr: 0,1 bis 4, insbesondere > 0,5 bis 2,5

Rest Eisen einschließlich unvermeidbarer stahlbegleitender Elemente, mit optionaler Zulegierung von einem oder mehreren der folgenden Elemente (in Gewichts-%):
Nb: 0,005 bis 0,4, insbesondere 0,01 bis 0,1
B: 0,001 bis 0,08, insbesondere 0,002 bis 0,01
Ti: 0,005 bis 0,6, insbesondere 0,01 bis 0,3
Mo: 0,005 bis 1,5, insbesondere 0,01 bis 0,6
Sn: < 0,2, insbesondere < 0,05
Cu: < 0,5, insbesondere < 0,1
W: 0,01 bis 3, insbesondere 0,2 bis 1,5
Co: 0,01 bis 5, insbesondere 0,3 bis 2
Zr: 0,005 bis 0,3, insbesondere 0,01 bis 0,2
Ta: 0,005 bis 0,3, insbesondere 0,01 bis 0,1
Te: 0,005 bis 0,3, insbesondere 0,01 bis 0,1
V: 0,005 bis 0,6, insbesondere 0,01 bis 0,3
Ca: 0,005 bis 0,1

Legierungselemente werden dem Stahl in der Regel zugegeben, um gezielt bestimmte Eigenschaften zu beeinflussen. Dabei kann ein Legierungselement in verschiedenen Stählen unterschiedliche Eigenschaften beeinflussen. Die Wirkung und Wechselwirkung hängt im Allgemeinen stark von der Menge, der Anwesenheit weiterer Legierungselemente und dem Lösungszustand im Werkstoff ab. Die Zusammenhänge sind vielseitig und komplex. Im Folgenden soll auf die Wirkung der Legierungselemente in der erfindungsgemäßen Legierung näher eingegangen werden. Nachfolgend werden die positiven Effekte der erfindungsgemäß verwendeten Legierungselemente beschrieben:
Kohlenstoff C: Wird benötigt zur Bildung von Karbiden, stabilisiert den Austenit und erhöht die Festigkeit. Höhere Gehalte an C verschlechtern die Schweißeigenschaften und führen zur Verschlechterung der Dehnungs- und Zähigkeitseigenschaften, weshalb ein maximaler Gehalt von 0,9 Gewichts-% festgelegt wird. Der Mindestgehalt wird mit 0,0005 Gewichts-% festgelegt. Bevorzugt wird ein Gehalt von 0,05 bis 0,42 Gewichts-%, da in diesem Bereich das Verhältnis von Restaustenit zu anderen Phasenanteilen besonders vorteilhaft eingestellt werden kann.

Mangan Mn: Stabilisiert den Austenit, erhöht die Festigkeit und die Zähigkeit und ermöglicht eine verformungsinduzierte Martensit- und/oder Zwillingsbildung in der erfindungsgemäßen Legierung. Gehalte ≤ 3 Gewichts-% sind nicht ausreichend zur Stabilisierung des Austenits und verschlechtern somit die Dehnungseigenschaften, während bei Gehalten von über 12 Gewichts-% der Austenit zu stark stabilisiert wird und dadurch die Festigkeitseigenschaften, insbesondere die Streckgrenze, verringert werden. Für den erfindungsgemäßen Manganstahl mit mittleren Mangangehalten wird ein Bereich von über 5 bis < 10 Gewichts-% bevorzugt, da in diesem Bereich das Verhältnis der Phasenanteile zueinander und die Umwandlungsmechanismen während des Walzens auf Enddicke vorteilhaft beeinflusst werden können.

Aluminium Al: Verbessert die Festigkeits- und Dehnungseigenschaften, senkt die spezifische Dichte und beeinflusst das Umwandlungsverhalten der erfindungsgemäßen Legierung. Gehalte von mehr als 10 Gewichts-% Al verschlechtern die Dehnungseigenschaften und bewirken ein überwiegend sprödes Bruchverhalten. Für den erfindungsgemäßen Manganstahl mit mittleren Mangangehalten wird ein Al-Gehalt von 0,1 bis 5 Gewichts-% bevorzugt, um die Festigkeit bei gleichzeitig guter Dehnung zu erhöhen. Insbesondere Gehalte von > 0,5 bis 3 Gewichts-% ermöglichen eine besonders hohe Festigkeit und Bruchdehnung.

Silizium Si: Behindert die Kohlenstoffdiffusion, verringert die spezifische Dichte und erhöht die Festigkeit und die Dehnungs- sowie Zähigkeitseigenschaften. Gehalte von mehr als 6 Gewichts-% verhindern eine Weiterverarbeitung durch Kaltwalzen aufgrund einer Versprödung des Werkstoffs. Daher wird ein maximaler Gehalt von 6 Gewichts-% festgelegt. Optional wird ein Gehalt von 0,05 bis 3 Gewichts-% festgelegt, da Gehalte in diesem Bereich die Umformeigenschaften positiv beeinflussen. Als besonders vorteilhaft für die Umform- und Umwandlungseigenschaften haben sich Si-Gehalte von > 0,1 bis 1,5 Gewichts-% herausgestellt.

Chrom Cr: Verbessert die Festigkeit und verringert die Korrosionsrate, verzögert die Ferrit- und Perlitbildung und bildet Karbide. Der maximale Gehalt wird mit 6 Gewichts-% festgelegt, da höhere Gehalte eine Verschlechterung der Dehnungseigenschaften und wesentlich höhere Kosten zur Folge haben. Für den erfindungsgemäßen Manganstahl mit mittleren Mangangehalten wird ein Cr-Gehalt von 0,1 bis 4 Gewichts-% bevorzugt, um die Ausscheidung grober Cr-Karbide zu vermindern. Insbesondere Gehalte von > 0,5 bis 2,5 Gewichts-% haben sich als vorteilhaft für die Stabilisierung des Austenits und die Ausscheidung feiner Cr-Karbide erwiesen. Um die vorteilhaften Eigenschaften einer Zugabe von Al und Si zusätzlich zu Cr zu erreichen, sollte der Gesamtgehalt von Al + Si + Cr mehr als 1,2 Gewichts-% betragen.

Molybdän Mo: Wirkt als Karbidbildner, erhöht die Festigkeit und erhöht den Widerstand gegenüber verzögerter Rissbildung und Wasserstoffversprödung. Gehalte an Mo von über 3 Gewichts-% verschlechtern die Dehnungseigenschaften, weshalb ein Maximalgehalt von 3 Gewichts-% festgelegt wird. Für den erfindungsgemäßen Manganstahl mit mittleren Mangangehalten wird ein Mo-Gehalt von 0,005 bis 1,5 Gewichts-% bevorzugt, um die Ausscheidung zu großer Mo-Karbide zu vermeiden. Insbesondere Gehalte von 0,01 bis 0,6 Gewichts-% bewirken die Ausscheidung gewünschter Mo-Karbide bei gleichzeitig verringerten Legierungskosten.

Phosphor P: Ist ein Spurenelement aus dem Eisenerz und wird im Eisengitter als Substitutionsatom gelöst. Phosphor steigert durch Mischkristallverfestigung die Härte und verbessert die Härtbarkeit. Es wird allerdings in der Regel versucht, den Phosphorgehalt soweit wie möglich abzusenken, da er unter anderem durch seine geringe Diffusionsgeschwindigkeit stark seigerungsanfällig ist und in hohem Maße die Zähigkeit vermindert. Durch die Anlagerung von Phosphor an den Korngrenzen können Risse entlang der Korngrenzen beim Warmwalzen auftreten. Zudem setzt Phosphor die Übergangstemperatur von zähem zu sprödem Verhalten um bis zu 300°C herauf. Aus vorgenannten Gründen ist der Phosphorgehalt auf maximal 0,1 Gewichts-% begrenzt, wobei Gehalte von < 0,04 Gewichts-% aus oben genannten Gründen vorteilhaft angestrebt werden.

Schwefel S: Ist wie Phosphor als Spurenelement im Eisenerz gebunden. Er ist im Stahl im Allgemeinen unerwünscht, da er zu starker Seigerung neigt und stark versprödend wirkt, wodurch die Dehnungs- und Zähigkeitseigenschaften verschlechtert werden. Es wird daher versucht, möglichst geringe Mengen an Schwefel in der Schmelze zu erreichen (z. B. durch eine Tiefvakuumbehandlung). Aus vorgenannten Gründen ist der Schwefelgehalt auf maximal 0,1 Gewichts-% begrenzt. Insbesondere vorteilhaft ist die Begrenzung auf < 0,2 Gewichts-%, um die Ausscheidung von MnS zu vermindern.

Stickstoff N: Ist ebenfalls ein Begleitelement aus der Stahlherstellung. Er verbessert im gelösten Zustand bei höher manganhaltigen Stählen mit größer gleich 4 Gewichts-% Mn die Festigkeits- und Zähigkeitseigenschaften. Niedriger Mn-legierte Stähle mit < 4 Gewichts-% Mn, die freien Stickstoff enthalten, neigen zu einem starken Alterungseffekt. Der Stickstoff diffundiert schon bei geringen Temperaturen an Versetzungen und blockiert diese. Er bewirkt damit einen Festigkeitsanstieg verbunden mit einem rapiden Zähigkeitsverlust. Ein Abbinden des Stickstoffes in Form von Nitriden ist beispielsweise durch Zulegieren von Aluminium, Vanadium, Niob oder Titan möglich. Aus vorgenannten Gründen ist der Stickstoffgehalt auf maximal 0,1 Gewichts-% begrenzt, wobei Gehalte von < 0,05 Gewichts-% zur weitgehenden Vermeidung der Bildung von AIN bevorzugt angestrebt werden.

Mikrolegierungselemente werden in der Regel nur in sehr geringen Mengen zugegeben (< 0,1 Gewichts-% pro Element). Sie wirken im Gegensatz zu den Legierungselementen hauptsächlich durch Ausscheidungsbildung können aber auch in gelöstem Zustand die Eigenschaften beeinflussen. Trotz der geringen Mengenzugaben beeinflussen Mikrolegierungselemente die Herstellungsbedingungen sowie die Verarbeitungs- und Endeigenschaften stark.

Typische Mikrolegierungselemente sind Vanadium, Niob und Titan. Diese Elemente können im Eisengitter gelöst werden und bilden mit Kohlenstoff und Stickstoff Carbide, Nitride und Carbonitride.

Vanadium V und Niob Nb: Diese wirken insbesondere durch die Bildung von Karbiden kornfeinend, wodurch gleichzeitig die Festigkeit, Zähigkeit und Dehnungseigenschaften verbessert werden. Gehalte von über 1,5 Gewichts-% bringen keine weiteren Vorteile. Für Vanadium und Niob wird optional bevorzugt ein Mindestgehalt von größer gleich 0,005 Gewichts-% und ein Maximalgehalt von 0,6 (V) bzw. 0,4 (Nb) Gewichts-% vorgesehen, in welchem die Legierungselemente vorteilhaft eine Kornfeinung bewirken. Zur Verbesserung der Wirtschaftlichkeit bei gleichzeitig optimaler Kornfeinung können die Gehalte an V weiterhin auf 0,01 Gewichts-% bis 0,3 Gewichts-% und die Gehalte an Nb auf 0,01 bis 0,1 Gewichts-% eingeschränkt werden.

Tantal Ta: Tantal wirkt ähnlich wie Niob als Karbidbildner kornfeinend und verbessert dadurch gleichzeitig die Festigkeit, Zähigkeit und Dehnungseigenschaften. Gehalte von über 0,5 Gewichts-% bewirken keine weitere Verbesserung der Eigenschaften. Daher wird optional ein Maximalgehalt von 0,5 Gewichts-% festgelegt. Bevorzugt werden ein Minimalgehalt von 0,005 Gewichts-% und ein Maximalgehalt von 0,3 Gewichts-%, in welchem die Kornfeinung vorteilhaft bewirkt werden kann. Zur Verbesserung der Wirtschaftlichkeit und Optimierung der Kornfeinung wird insbesondere bevorzugt ein Gehalt von 0,01 Gewichts-% bis 0,1 Gewichts-% angestrebt.

Titan Ti: Wirkt als Karbidbildner kornfeinend, wodurch gleichzeitig die Festigkeit, Zähigkeit und Dehnungseigenschaften verbessert werden und vermindert die interkristalline Korrosion. Gehalte an Ti von über 1,5 Gewichts-% verschlechtern die Dehnungseigenschaften, weshalb ein Maximalgehalt an Ti von 1,5 Gewichts-% festgelegt wird. Optional wird ein Mindestgehalt von 0,005 und ein Maximalgehalt von 0,6 Gewichts-% festgelegt, in welchem Ti vorteilhaft ausgeschieden wird. Bevorzugt wird ein Minimalgehalt von 0,01 Gewichts-% und ein Maximalgehalt von 0,3 Gewichts-% vorgesehen, welcher ein optimales Ausscheidungsverhalten bei geringen Legierungskosten gewährleistet.

Zinn Sn: Zinn steigert die Festigkeit, reichert sich jedoch ähnlich wie Kupfer bei höheren Temperaturen unter der Zunderschicht und an den Korngrenzen an. Es führt durch Eindringen in die Korngrenzen zur Bildung niedrig schmelzender Phasen und damit verbunden zu Rissen im Gefüge und zu Lotbrüchigkeit, weshalb optional ein Maximalgehalt von ≤ 0,5 Gewichts-% vorgesehen wird. Bevorzugt werden aus oben genannten Gründen Gehalte von < 0,2 Gewichts-% eingestellt. Insbesondere vorteilhaft zur Vermeidung niedrig schmelzender Phasen und Risse im Gefüge werden Gehalte von < 0,05 Gewichts-% bevorzugt.

Kupfer Cu: Verringert die Korrosionsrate und steigert die Festigkeit. Gehalte von über 3 Gewichts-% verschlechtern die Herstellbarkeit durch Bildung niedrig schmelzender Phasen beim Vergießen und Warmwalzen weshalb ein Maximalgehalt von 3 Gewichts-% festgelegt wird. Optional wird ein Maximalgehalt von < 0,5 Gewichts-% vorgesehen, bei welchem das Auftreten von Rissen beim Gießen und Warmwalzen vorteilhaft verhindert werden kann. Als insbesondere vorteilhaft zur Vermeidung niedrig schmelzender Phasen und zur Vermeidung von Rissen haben sich Cu-Gehalte von < 0,1 Gewichts-% herausgestellt.

Wolfram W: Wirkt als Karbidbildner und erhöht die Festigkeit und Warmfestigkeit. Gehalte an W von über 5 Gewichts-% verschlechtern die Dehnungseigenschaften, weshalb ein Maximalgehalt von 5 Gewichts-% festgelegt wird. Optional werden ein Maximalgehalt von 3 Gewichts-% und ein Minimalgehalt von 0,01 Gewichts-% festgelegt, in welchem vorteilhaft die Ausscheidung von Karbiden stattfindet. Insbesondere wird ein Minimalgehalt von 0,2 Gewichts-% und ein Maximalgehalt von 1,5 Gewichts-% bevorzugt, welcher ein optimales Ausscheidungsverhalten bei niedrigen Legierungskosten ermöglicht.

Kobalt Co: Erhöht die Festigkeit des Stahls, stabilisiert den Austenit und verbessert die Warmfestigkeit. Gehalte von über 8 Gewichts-% verschlechtern die Dehnungseigenschaften, weshalb ein Maximalgehalt von 8 Gewichts-% festgelegt wird. Optional werden ein Maximalgehalt von ≤ 5 Gewichts-% und ein Minimalgehalt von 0,01 Gewichts-% festgelegt, welche die Festigkeit und Warmfestigkeit vorteilhaft verbessern. Bevorzugt wird ein Minimalgehalt von 0,3 Gewichts-% und ein Maximalgehalt von 2 Gewichts-% vorgesehen, welcher neben den Festigkeitseigenschaften die Austenitstabilität vorteilhaft beeinflusst.

Zirkonium Zr: Wirkt als Karbidbildner und verbessert die Festigkeit. Gehalte an Zr von über 0,5 Gewichts-% verschlechtern die Dehnungseigenschaften, weshalb ein Maximalgehalt von 0,5 Gewichts-% festgelegt wird. Optional werden ein Maximalgehalt von 0,3 Gewichts-% und ein Minimalgehalt von 0,005 Gewichts-% festgelegt, da in diesem Bereich vorteilhaft Karbide ausgeschieden werden. Bevorzugt werden ein Minimalgehalt von 0,01 Gewichts-% und ein Maximalgehalt von 0,2 Gewichts-% vorgesehen, welche vorteilhaft eine optimale Karbidausscheidung bei niedrigen Legierungskosten ermöglichen.

Bor B: Verzögert die Austenitumwandlung, verbessert die Warmumformeigenschaften von Stählen und erhöht die Festigkeit bei Raumtemperatur. Es entfaltet seine Wirkung bereits bei sehr geringen Legierungsgehalten. Gehalte oberhalb 0,15 Gewichts-% verschlechtern die Dehnungs- und Zähigkeitseigenschaften stark, weshalb der Maximalgehalt auf 0,15 Gewichts-% festgelegt wird. Optional wird ein Minimalgehalt von 0,001 Gewichts-% und ein Maximalgehalt von 0,08 Gewichts-% festgelegt, in welchem die festigkeitssteigernde Wirkung von Bor vorteilhaft genutzt wird. Bevorzugt werden ein Minimalgehalt von 0,002 Gewichts-% und ein Maximalgehalt von 0,01 Gewichts-%, welche eine optimale Nutzung zur Festigkeitssteigerung bei gleichzeitiger Verbesserung des Umwandlungsverhaltens ermöglichen.

Tellur Te: Verbessert die Korrosionsbeständigkeit und die mechanischen Eigenschaften sowie die Bearbeitbarkeit. Des Weiteren erhöht Te die Festigkeit von MnS, welches dadurch beim Warm- und Kaltwalzen weniger stark in Walzrichtung gelängt wird. Gehalte oberhalb 0,5 Gewichts-% verschlechtern die Dehnungs- und Zähigkeitseigenschaften, weshalb ein Maximalgehalt von 0,5 Gewichts-% festgelegt wird. Optional werden ein Minimalgehalt von 0,005 Gewichts-% und ein Maximalgehalt von 0,3 Gewichts-% festgelegt, welche die mechanischen Eigenschaften vorteilhaft verbessern und die Festigkeit vorhandener MnS erhöhen. Weiterhin wird ein Minimalgehalt von 0,01 Gewichts-% und ein Maximalgehalt von 0,1 Gewichts-% bevorzugt, welche eine Optimierung der mechanischen Eigenschaften bei gleichzeitiger Reduktion der Legierungskosten ermöglichen.

Kalzium Ca: Wird zur Modifikation nichtmetallischer oxidischer Einschlüsse genutzt, welche sonst zu einem unerwünschten Versagen der Legierung durch Einschlüsse im Gefüge, welche als Spannungskonzentrationsstellen wirken und den Metallverbund schwächen, führen könnten. Des Weiteren verbessert Ca die Homogenität der erfindungsgemäßen Legierung. Um eine entsprechende Wirkung zu entfalten, ist optional ein Mindestgehalt von 0,0005 Gewichts-% notwendig. Gehalte von oberhalb 0,1 Gewichts-% bringen keinen weiteren Vorteil bei der Einschlussmodifikation, verschlechtern die Herstellbarkeit und sollten aufgrund des hohen Dampfdrucks von Ca in Stahlschmelzen vermieden werden. Daher ist ein Maximalgehalt von 0,1 Gewichts-% vorgesehen.

Eine erfindungsgemäße Erzeugungsroute von der Erschmelzung des Stahls bis zum fertigen Stahlband mit einer geforderten Enddicke von weniger als 10 mm, vorzugsweise weniger als 4 mm, aus einem hochfesten manganhaltigen Stahl umfasst die Schritte:
- Erschmelzen einer Stahlschmelze enthaltend (in Gewichts-%):
   C: 0,05 bis 0,42
   Mn: mehr als 5,0 bis <10
   sowie eines oder mehrere der folgenden Elemente (in Gewichts-%)
   Al: 0,1 bis 5, insbesondere > 0,5 bis 3
   Si: 0,05 bis 3, insbesondere > 0,1 bis 1,5
   Cr: 0,1 bis 4, insbesondere > 0,5 bis 2,5
   Rest Eisen einschließlich unvermeidbarer stahlbegleitender Elemente, mit optionaler Zulegierung von einem oder mehreren der folgenden Elemente (in Gewichts-%):
      Nb: bis 1,5
      V: bis 1,5
      Ti: bis 1,5
      Mo: bis 3
      Cu: bis 3
      Sn: bis 0,5
      W: bis 5
      Co: bis 8
      Zr: bis 0,5
      Ta: bis 0,5
      Te: bis 0,5
      B: bis 0,15
      P: max. 0,1, insbesondere < 0,04
      S: max. 0,1, insbesondere < 0,02
      N: max. 0,1, insbesondere < 0,05
      Ca: bis 0,1
- Vergießen der Stahlschmelze zu einem Vorband mittels eines endabmessungsnahen horizontalen oder vertikalen Bandgießverfahrens oder Vergießen der Stahlschmelze zu einer Bramme oder Dünnbramme mittels eines horizontalen oder vertikalen Brammen- oder Dünnbrammengießverfahrens,
- Wiedererwärmen der Bramme oder Dünnbramme auf 1050°C bis 1250°C und anschließendes Warmwalzen der Bramme oder Dünnbramme zu einem Warmband oder Wiedererwärmen des endabmessungsnah erzeugten Vorbandes auf 1000°C bis 1200°C und anschließendes Warmwalzen des Vorbandes zu einem Warmband oder Warmwalzen des Vorbandes ohne Wiedererwärmen aus der Gießhitze zu einem Warmband mit optionalem Zwischenerwärmen zwischen einzelnen Walzstichen des Warmwalzens,
- Aufhaspeln des Warmbandes bei einer Haspeltemperatur zwischen 820°C und Raumtemperatur,
- Optionales Glühen des Warmbandes mit folgenden Parametern:
   Glühtemperatur: 580°C bis 820°C, Glühdauer: 1 Minute bis 48 Stunden,
- Unter Vermeidung des Kaltwalzens bei Raumtemperatur, Walzen des Warmbandes mit einer geforderten Enddicke von weniger als 10 mm zu einem gewalzten Stahlband bei einer Temperatur vor dem ersten Stich von 70°C bis 250°C.
- Optionales Glühen des Stahlbandes mit folgenden Parametern:
   Glühtemperatur: 580°C bis 820°C, Glühdauer: 1 Minute bis 48 Stunden.
- Optionales Beizen und/oder Dressieren des Stahlbandes
- Optionales Beschichten des Stahlbandes mit einer Korrosionsschutzbeschichtung

In Bezug auf weitere Vorteile wird auf die vorstehenden Ausführungen verwiesen.

Übliche Dickenbereiche für Vorband sind 1 mm bis 35 mm sowie für Brammen und Dünnbrammen 35 mm bis 450 mm. Vorzugsweise ist vorgesehen, dass die Bramme oder Dünnbramme zu einem Warmband mit einer Dicke von 20 mm bis 1,5 mm warmgewalzt wird oder das endabmessungsnah gegossene Vorband zu einem Warmband mit einer Dicke von 8 mm bis 1 mm warmgewalzt wird. Das erfindungsgemäß hergestellte kaltgewalzte Stahlband hat eine Dicke von beispielsweise > 0,15 mm bis 10 mm.

Für das Warmwalzen des Vorbandes aus der Gießhitze zu einem Warmband mit optionalem Zwischenerwärmen zwischen den einzelnen Walzstichen des Warmwalzens sind Wiedererwärm-Temperaturen im Bereich von 720°C bis 1200°C vorgesehen. Müssen nur noch wenige Walzstiche erfolgen, kann die Wiedererwärm-Temperatur am unteren Ende des Bereichs gewählt werden.

Das Warmband kann optional einer Wärmebehandlung im Temperaturbereich zwischen 580°C und 820°C für 1 Minute bis 48 h unterzogen werden, wobei höhere Temperaturen kürzeren Behandlungszeiten und umgekehrt zugeordnet werden. Die Glühung kann sowohl in einer Haubenglühe (längere Glühzeiten), als auch beispielsweise in einer Durchlaufglühe (kürzere Glühzeiten) erfolgen. Die optionale Glühung dient zur Reduktion der Festigkeit und/oder der Erhöhung des Restaustenitanteils des Warmbandes vor dem Kaltwalzprozess, wodurch die Umformeigenschaften für den nachfolgenden Prozess vorteilhaft verbessert werden.

Im Anschluss an den Warmwalzvorgang erfolgt das Kaltwalzen bei erfindungsgemäß erhöhter Temperatur des Warmbandes mit dem Ziel, die für die Endanwendung benötigten Dicken von ≥ 0,15 mm bis 10 mm des Stahlbandes einzustellen. Hieran anschließend kann optional ein weiterer Glühprozess durchgeführt werden gegebenenfalls gekoppelt mit einem Beschichtungsprozess und abschließend einem Dressierprozess, mit dem die für die Endanwendung benötigte Oberflächenstruktur eingestellt wird.

Vorzugsweise wird das Stahlband schmelztauch- oder elektrolytisch verzinkt oder metallisch, anorganisch oder organisch überzogen.

Ein nach dem erfindungsgemäßen Verfahren hergestelltes Stahlband weist eine Zugfestigkeit Rm > 800 bis 2000 MPa und eine Bruchdehnung A80 von 3 bis 40 %, vorzugsweise > 8 bis 40 % auf. Hierbei sind hohen Festigkeiten tendenziell niedrigeren Bruchdehnungen zuzuordnen und umgekehrt.

Das erfindungsgemäß hergestellte kaltgewalzte Stahlband kann dann beispielsweise als Blechabschnitt, Coil oder Tafel durch Kaltumformung bei Raumtemperatur oder durch Halbwarmumformung bei Temperaturen von 60°C bis unterhalb der AC3, vorzugsweise < 450°C zu einem Bauteil verarbeitet werden, wobei durch das erhebliche Restumformvermögen auf eine Zwischenglühung je nach Anwendungsfall verzichtet werden kann.

In weiteren Verarbeitungsstufen kann das erfindungsgemäß hergestellte kaltgewalzte Stahlband zu längs - oder spiralnahtgeschweißten Rohren verarbeitet werden, wobei auch hier durch das erhebliche Restumformvermögen des Stahlbandes auf eine Zwischenglühung je nach Anwendungsfall verzichtet werden kann. Das Rohr kann dabei eine äußere und/oder innere metallische, organische oder anorganische Beschichtung aufweisen.

Das so gefertigte Rohr kann dann weiter verformt, beispielsweise gezogen oder aufgeweitet oder mittels Innenhochdruck umgeformt und zu einem Bauteil weiterverarbeitet werden.

Anwendungsbereiche sind dabei vor allem die Automobil- und Nutzfahrzeugindustrie sowie der Maschinenbau, weiße Ware, Bauwesen, und Anwendungen bei Temperaturen unterhalb 0°C sowie als Sicherheitsstahl. Sicherheitsstähle werden verwendet, um Fahrzeuge und Gebäude gegen Beschüsse und Ansprengungen zu schützen, und weisen eine hohe Härte und Zähigkeit auf.

Es wurden Versuche zur Untersuchung der mechanischen Eigenschaften der erfindungsgemäß hergestellten Stahlbänder mit beispielhaften Legierungen 1 bis 4 durchgeführt. Die Legierungen 1 bis 4 enthalten die folgenden Elemente in den aufgeführten Gehalten in Gew.-%:

| Legierung | C | Mn | Al | Si | Cr | Mo |
|---|---|---|---|---|---|---|
| 1 | 0,2 | 7,0 | 2,0 | 0,5 | 1,0 | - |
| 2 | 0,2 | 7,0 | 0,9 | 0,5 | - | - |
| 3 | 0,27 | 7,4 | 2,2 | 0,5 | 1,2 | - |
| 4 | 0,21 | 7,2 | 2,5 | 0,5 | 1,2 | 0,16 |

Die aus den vorgenannten Legierungen 1 bis 4 hergestellten Stahlbänder wurden zum Vergleich kaltgewalzt, d.h. bei Raumtemperatur und somit unter 50°C, und auch erfindungsgemäß bei 250°C gewalzt. Die gemessenen Walzkräfte sind nachfolgend angegeben:

| Legierung | Walzkraft [kN] kumuliert - Kaltwalzen | Walzkraft [kN] kumuliert - bei 250 °C | Umformgrad (e=Δd/d0) [%] | Walzkraftreduktion [%] |
|---|---|---|---|---|
| 1 | 103000 | 59000 | 44 | ca. 43 |
| 2 | 144000 | 55000 | 44 | ca. 62 |
| 3 | 161000 | 63000 | 44 | ca. 60 |
| 4 | 107000 | 56000 | 44 | ca. 43 |

Unter kumulierter Walzkraft wird das Aufaddieren der Walzkräfte der einzelnen Stiche verstanden, um ein vergleichbares Maß für den Kraftaufwand zu erhalten. Die Walzkraft wurde auf eine Bandbreite von 1000 mm normiert. Der Umformgrad e ist definiert als Quotient der Dickenänderung Δd des untersuchten Stahlbandes durch die Anfangsdicke d0 des untersuchten Stahlbandes. Die Walzkraftreduktion ist die errechnete Verringerung der Walzkraft bei 250 °C im Vergleich mit der Walzkraft beim Kaltwalzen.

Auch wurde die Bruchdehnung A50 ausgewertet:

| Legierung | Bruchdehnung A50 [%] kaltgewalzt | Bruchdehnung A50 [%] gewalzt bei 250 °C |
|---|---|---|
| 1 | 2,0 | 15,5 |
| 2 | 2,5 | 20,5 |
| 3 | 3,5 | 19,0 |
| 4 | 3,0 | 18,5 |

Die Dehnungskennwerte stehen für die Dehnung in Walzrichtung.

## Patentansprüche

1. Verfahren zur Herstellung eines kaltgewalzten Stahlbandes aus einem hochfesten manganhaltigen Stahl mit TRIP-Eigenschaften enthaltend (in Gewichts-%):
C: 0,05 bis 0,42
Mn: mehr als 5,0 bis <10
sowie eines oder mehrere der folgenden Elemente (in Gewichts-%) Al: 0,1 bis 5, insbesondere > 0,5 bis 3
Si: 0,05 bis 3, insbesondere > 0,1 bis 1,5
Cr: 0,1 bis 4, insbesondere > 0,5 bis 2,5
Rest Eisen einschließlich unvermeidbarer stahlbegleitender Elemente, mit optionaler Zulegierung von einem oder mehreren der folgenden Elemente (in Gewichts-%):
Nb: bis 1,5
V: bis 1,5
Ti: bis 1,5
Mo: bis 3
Cu: bis 3
Sn: bis 0,5
W: bis 5
Co: bis 8
Zr: bis 0,5
Ta: bis 0,5
Te: bis 0,5
B: bis 0,15
P: max. 0,1, insbesondere < 0,04
S: max. 0,1, insbesondere < 0,02
N: max. 0,1, insbesondere < 0,05
Ca: bis 0,1
**dadurch gekennzeichnet, dass** das Kaltwalzen auf eine geforderte Enddicke bei einer Temperatur vor dem ersten Stich des Kaltwalzens von 70 °C bis 250 °C erfolgt.

2. Verfahren nach Anspruch 1, **dadurch gekennzeichnet, dass** ein Warmband beziehungsweise ein Vorband auf eine Temperatur von oberhalb 50°C bis 400°, bevorzugt von 70°C bis 250°C, erwärmt oder ein Warmband beziehungsweise ein Vorband eine Temperatur von oberhalb 50°C bis 400°, bevorzugt von 70°C bis 250°C, bereits aufweist und anschließend auf die geforderte Enddicke bei einer Temperatur vor dem ersten Stich von oberhalb 50°C bis 400°, bevorzugt von 70°C bis 250°C, kaltgewalzt wird.

3. Verfahren nach einem der Ansprüche 1 oder 2, **dadurch gekennzeichnet, dass** zwischen den Walzstichen des Kaltwalzens eine Kühlung des Bandes auf eine Temperatur von 50°C bis 400°C, insbesondere auf eine Temperatur von 70°C bis 250°C, erfolgt.

4. Verfahren nach Anspruch 1, **dadurch gekennzeichnet, dass** der Stahl (in Gewichts%) enthält: $Al + Si + Cr > 1,2 .$

5. Verfahren nach einem der Ansprüche 1 bis 4, **dadurch gekennzeichnet, dass** der Stahl eines oder mehrere der folgenden Elemente (in Gewichts-%) enthält:
Nb: 0,005 bis 0,4, insbesondere 0,01 bis 0,1
V: 0,005 bis 0,6, insbesondere 0,01 bis 0,3
Ti: 0,005 bis 0,6, insbesondere 0,01 bis 0,3
Mo: 0,005 bis 1,5, insbesondere 0,01 bis 0,6
Sn: < 0,2, insbesondere < 0,05
Cu: < 0,5, insbesondere < 0,1
W: 0,01 bis 3, insbesondere 0,2 bis 1,5
Co: 0,01 bis 5, insbesondere 0,3 bis 2
Zr: 0,005 bis 0,3, insbesondere 0,01 bis 0,2
Ta: 0,005 bis 0,3, insbesondere 0,01 bis 0,1
Te: 0,005 bis 0,3, insbesondere 0,01 bis 0,1
B: 0,001 bis 0,08, insbesondere 0,002 bis 0,01
Ca: 0,005 bis 0,1.

6. Verfahren nach einem der Ansprüche 1 bis 5, **dadurch gekennzeichnet, dass** das kaltgewalzte Stahlband mit eine geforderten Enddicke von weniger als 10 mm, vorzugsweise weniger als 4 mm, hergestellt wird, umfassend die Schritte:
- Erschmelzen einer Schmelze eines Stahls nach einem der Ansprüche 1, 5 bis 9,
- Vergießen der Schmelze zu einem Vorband mittels eines endabmessungsnahen horizontalen oder vertikalen Bandgießverfahrens oder Vergießen der Stahlschmelze zu einer Bramme oder Dünnbramme mittels eines horizontalen oder vertikalen Brammen- oder Dünnbrammengießverfahrens,
- Wiedererwärmen der Bramme oder Dünnbramme auf 1050°C bis 1250°C und anschließendes Warmwalzen der Bramme oder Dünnbramme zu einem Warmband oder Wiedererwärmen des endabmessungsnah erzeugten Vorbandes auf 1000°C bis 1200°C und anschließendes Warmwalzen des Vorbandes zu einem Warmband oder Warmwalzen des Vorbandes ohne Wiedererwärmen aus der Gießhitze zu einem Warmband mit optionalem Zwischenerwärmen zwischen einzelnen Walzstichen des Warmwalzens,
- Aufhaspeln des Warmbandes bei einer Haspeltemperatur zwischen 820°C und Raumtemperatur,
- Optionales Glühen des Warmbandes mit folgenden Parametern:
Glühtemperatur: 580 bis 820°C, Glühdauer: 1 Minute bis 48 Stunden,
- Kaltwalzen des Warmbandes oder des Vorbandes nach den Schritten gemäß der Ansprüche 1 bis 3,
- Optionales Glühen des Stahlbandes mit folgenden Parametern:
Glühtemperatur: 580°C bis 820°C, Glühdauer: 1 Minute bis 48 Stunden,
- Optionales Beizen und/oder Dressieren des Stahlbandes,
- Optionales Beschichten des Stahlbandes mit einer metallischen, organischen oder anorganischen Korrosionsschutzbeschichtung.

7. Verwendung eines Stahlbandes hergestellt nach dem Verfahren nach mindestens einem der Ansprüche 1 bis 6 zur Herstellung von Bauteilen durch Warm-, Kalt- oder Halbwarmumformung oder zur Herstellung von längs- oder spiralnahtgeschweißten Rohren oder zur Herstellung von Bauteilen für die Automobil- und Nutzfahrzeugindustrie sowie den Maschinenbau, weiße Ware und das Bauwesen oder zur Anwendung im Tieftemperaturbereich unterhalb 0°C bis -273°C oder als Sicherheitsstahl.

## Claims

1. Process for producing a cold-rolled steel strip from a high-strength manganesecontaining steel having TRIP properties containing (in wt.%):
C: 0.05 to 0.42
Mn: more than 5.0 to < 10
and one or more of the following elements (in wt.%)
Al: 0.1 to 5, in particular > 0.5 to 3
Si: 0.05 to 3, in particular > 0.1 to 1.5
Cr: 0.1 to 4, in particular > 0.5 to 2.5
the remainder being iron, including unavoidable steel-accompanying elements, with the optional alloying addition of one or more of the following elements (in wt.%):
Nb: up to 1.5
V: up to 1.5
Ti: up to 1.5
Mo: up to 3
Cu: up to 3
Sn: up to 0.5
W: up to 5
Co: up to 8
Zr: up to 0.5
Ta: up to 0.5
Te: up to 0.5
B: up to 0.15
P: max. 0.1, in particular < 0.04
S: max. 0.1, in particular < 0.02
N: max. 0.1, in particular < 0.05
Ca: up to 0.1,
**characterised in that** the cold rolling to a required final thickness takes place at a temperature, prior to the first pass of the cold rolling, of 70°C to 250°C.

2. Process according to claim 1, **characterised in that** a hot strip or a near-net strip is heated to a temperature of above 50°C to 400°, preferably from 70°C to 250°C, or a hot strip or a near-net-strip already has a temperature of above 50°C to 400°, preferably from 70°C to 250°C, and is then cold-rolled to the required final thickness at a temperature, prior to the first pass, of above 50°C to 400°, preferably from 70°C to 250°C.

3. Process according to either claim 1 or 2, **characterised in that** the strip is cooled to a temperature of 50°C to 400°C, in particular to a temperature of 70°C to 250°C, between the rolling passes of the cold rolling.

4. Process according to claim 1, **characterised in that** the steel contains (in wt.%): $Al + Si + Cr > 1.2 .$

5. Process according to any of claims 1 to 4, **characterised in that** the steel contains one or more of the following elements (in wt.%):
Nb: 0.005 to 0.4, in particular 0.01 to 0.1
V: 0.005 to 0.6, in particular 0.01 to 0.3
Ti: 0.005 to 0.6, in particular 0.01 to 0.3
Mo: 0.005 to 1.5, in particular 0.01 to 0.6
Sn: < 0.2, in particular < 0.05
Cu: < 0.5, in particular < 0.1
W: 0.01 to 3, in particular 0.2 to 1.5
Co: 0.01 to 5, in particular 0.3 to 2
Zr: 0.005 to 0.3, in particular 0.01 to 0.2
Ta: 0.005 to 0.3, in particular 0.01 to 0.1
Te: 0.005 to 0.3, in particular 0.01 to 0.1
B: 0.001 to 0.08, in particular 0.002 to 0.01
Ca: 0.005 to 0.1.

6. Process according to any of claims 1 to 5, **characterised in that** the cold-rolled steel strip is produced having a required final thickness of less than 10 mm, preferably less than 4 mm, comprising the steps of:
- smelting a steel melt according to any of claims 1 and 5 to 9,
- casting the melt to form a near-net strip by means of a near-net-shape horizontal or vertical strip-casting process or casting the steel melt to form a slab or thin slab by means of a horizontal or vertical slab-casting or thin slab-casting process,
- reheating the slab or thin slab to 1050°C to 1250°C and subsequently hot rolling the slab or thin slab to form a hot strip or reheating the near-net strip produced in a near-net-shape process to 1000°C to 1200°C and subsequently hot rolling the near-net strip to form a hot strip or hot rolling the near-net strip without reheating from the casting heat to form a hot strip having optional intermediate heating between individual rolling passes of the hot rolling,
- coiling the hot strip at a coiling temperature between 820°C and room temperature,
- optionally annealing the hot strip with the following parameters:
annealing temperature: 580 to 820°C, annealing time: 1 minute to 48 hours,
- cold rolling the hot strip or the near-net strip in accordance with the steps according to claims 1 to 3,
- optionally annealing the steel strip with the following parameters:
annealing temperature: 580°C to 820°C, annealing time: 1 minute to 48 hours,
- optional pickling and/or skin-passing of the steel strip,
- optional coating of the steel strip with a metallic, organic or inorganic anti-corrosion coating.

7. Use of a steel strip produced in accordance with the process according to at least one of claims 1 to 6 for producing components by hot working, cold working or warm working, or for producing longitudinally or spiral-welded pipes, or for producing components for the automotive and commercial vehicle industry and for mechanical engineering, white goods and the construction industry, or for use in the low temperature range below 0°C to -273°C, or as safety steel.

## Revendications

1. Procédé de fabrication d'une bande d'acier laminée à froid à partir d'un acier à haute résistance contenant du manganèse et présentant des propriétés TRIP, ledit acier contenant (en % en poids):
C: 0,05 à 0,42
Mn: de plus de 5,0 à < 10
et un ou plusieurs des éléments suivants (en % en poids)
Al: 0,1 à 5, en particulier > 0,5 et jusqu'à 3
Si: 0,05 à 3, en particulier > 0,1 et jusqu'à 1,5
Cr: 0,1 à 4, en particulier > 0,5 et jusqu'à 2,5
le reste étant du fer, y compris des éléments inévitables accompagnant l'acier, avec adjonction facultative d'un ou plusieurs des éléments suivants (en % en poids):
Nb: jusqu'à 1,5
V: jusqu'à 1,5
Ti: jusqu'à 1,5
Mo: jusqu'à 3
Cu: jusqu'à 3
Sn: jusqu'à 0,5
W: jusqu'à 5
Co: jusqu'à 8
Zr: jusqu'à 0,5
Ta: jusqu'à 0,5
Te: jusqu'à 0,5
B: jusqu'à 0,15
P: 0,1 au maximum, en particulier < 0,04
S: 0,1 au maximum, en particulier < 0,02
N: 0,1 au maximum, en particulier < 0,05
Ca: jusqu'à 0,1.
**caractérisé en ce que** le laminage à froid jusqu'à une épaisseur finale requise est effectué à une température allant de de 70 °C à 250 °C avant le premier passage de laminage à froid.

2. Procédé selon la revendication 1, **caractérisé en ce qu'**une bande chaude ou une pré-bande est chauffée à une température allant de plus de 50 °C à 400 °, de préférence de 70 °C à 250 °C, ou une bande chaude ou pré-bande a une température allant de plus de 50 °C à 400 °C, de préférence de 70 °C à 250 °C, puis est laminée à froid à l' épaisseur finale requise à une température allant de plus de 50 °C à 400 °C, de préférence de 70°C à 250°C, avant le premier passage.

3. Procédé selon l'une des revendications 1 ou 2, **caractérisé en ce que**, entre les passages de laminage à froid, la bande est refroidie à une température de 50 °C à 400 °C, notamment à une température de 70 °C à 250 °C.

4. Procédé selon la revendication 1, **caractérisé en ce que** l'acier contient (en % en poids): $Al + Si + Cr > 1,2 .$

5. Procédé selon l'une des revendications 1 à 4, **caractérisé en ce que** l'acier contient un ou plusieurs des éléments suivants (en % en poids):
Nb: 0,005 à 0,4, notamment 0,01 à 0,1
V: 0,005 à 0,6, notamment 0,01 à 0,3
Ti: 0,005 à 0,6, notamment 0,01 à 0,3
Mo: 0,005 à 1,5, notamment 0,01 à 0,6
Sn: < 0,2, en notamment < 0,05
Cu: < 0,5, notamment < 0,1
W: 0,01 à 3, notamment 0,2 à 1,5
Co: 0,01 à 5, notamment 0,3 à 2
Zr: 0,005 à 0,3, notamment 0,01 à 0,2
Ta: 0,005 à 0,3, notamment 0,01 à 0,1
Te: 0,005 à 0,3, notamment 0,01 à 0,1
B: 0,001 à 0,08, notamment 0,002 à 0,01
Ca: 0,005 à 0,1.

6. Procédé selon l'une des revendications 1 à 5, **caractérisé en ce que** la bande d'acier laminée à froid est réalisée avec une épaisseur finale requise inférieure à 10 mm, de préférence inférieure à 4 mm, ledit procédé comprenant les étapes suivantes:
- réaliser un acier en fusion selon l'une des revendications 1 et 5 à 9,
- couler la matière en fusion pour obtenir une pré-bande à l'aide d'un procédé de coulée de bande horizontale ou verticale proche des dimensions finales ou couler l'acier en fusion pour obtenir une brame ou une brame mince à l'aide d'un procédé de coulée de brame ou de brame mince horizontale ou verticale,
- Réchauffer la brame ou la brame mince à une température de 1050 °C à 1250 °C puis laminer à chaud la brame ou la brame mince pour obtenir une bande chaude ou réchauffer la pré-bande réalisée proche des dimensions finales à une température de 1000 °C à 1200 °C puis laminer à chaud la pré-bande pour obtenir une bande chaude ou laminer à chaud la pré-bande sans réchauffage depuis la température de coulée pour obtenir une bande chaude avec chauffage intermédiaire optionnel entre les passages individuels du laminage à chaud,
- bobiner la bande chaude à une température de bobinage comprise entre 820 °C et la température ambiante,
- recuire éventuellement la bande chaude avec les paramètres suivants :
température de recuit: 580 à 820 °C, temps de recuit: 1 minute à 48 heures,
- laminer à froid la bande chaude ou la pré-bande selon les étapes selon les revendications 1 à 3,
- recuire éventuellement la bande d'acier avec les paramètres suivants:
température de recuit: 580 °C à 820 °C, durée de recuit : 1 minute à 48 heures,
- optionnellement décaper et/ou dresser la bande d'acier,
- optionnellement revêtir la bande d'acier d'un revêtement anticorrosion métallique, organique ou minéral.

7. Utilisation d'une bande d'acier fabriquée selon le procédé selon l'une au moins des revendications 1 à 6 pour réaliser des composants par formage à chaud, à froid ou à basse température ou pour réaliser des tubes soudés longitudinalement ou en spirale ou pour réaliser des composants destinés à l'industrie automobile et de véhicules utilitaires, la construction mécanique, l'électroménager et au bâtiment ou à une utilisation dans la plage de basses températures inférieures à une température de 0 °C à -273 °C ou comme acier de sécurité.
